# EUROPÄISCHE PATENTSCHRIFT

(11) **EP 0 374 585 B1**
(45) Veröffentlichungstag und Bekanntmachung des Hinweises auf die Patenterteilung: **03.11.1993**
(21) Anmeldenummer: 89122474.3
(22) Anmeldetag: 06.12.1989
(51) Int. Cl.: C23C 4/08, C23C 4/10

(54) **Verfahren zur Herstellung einer Oberflächenschicht aus Molybdän durch thermisches Spritzen**
Method for applying a molybdenum coating by plasma spraying
Procédé pour l'obtention d'un revêtement de molybdène par projection à la flamme

(30) Priorität: 15.12.1988 DE 3842263
(43) Veröffentlichungstag der Anmeldung: 27.06.1990
(73) Patentinhaber: Linde Aktiengesellschaft, 65189 Wiesbaden (DE)
(72) Erfinder: Kreye, Heinrich, Prof.-Dr., D-2000 Hamburg 71 (DE); Heinrich, Peter, Dipl.-Ing., D-8034 Germering (DE)
(74) Vertreter: Schaefer, Gerhard, Dr.

(56) Entgegenhaltungen:
- EP-A- 0 009 210
- EP-A- 0 233 574
- DE-A- 2 312 810
- DE-A- 2 852 534
- FR-A- 1 148 292
- GB-A- 1 102 845
- US-A- 2 861 900
- US-A- 4 146 388
- US-A- 4 416 421
- Beschluss DEUTSCHES PATENTAMT v. 17.02.92 (P 384263.8-45)

## Beschreibung

Die Erfindung betrifft ein Verfahren zur Herstellung einer Oberflächenschicht aus Molybdän durch thermisches Spritzen.

Molybdän ist als hervorragend verschleißfester Werkstoff bekannt, und es ist deshalb bei vielen Metallprodukten das Ziel, diese mit einer hochwertigen Molybdän-Oberflächenschicht zu versehen. Dazu werden insbesondere auch thermische Spritzverfahren angewendet. Die Schwierigkeiten beim thermischen Aufspritzen von Molybdänschichten beruhen insbesondere darauf, daß Molybdän einen sehr hohen Schmelzpunkt (2610°C) besitzt.

Es wurden bisher im wesentlichen zwei Methoden zum thermischen Spritzen von Molybdän angewendet: Zum einen ist es bekannt, Molybdänschichten mittels Plasmaspritzen herzustellen, d.h. pulverförmiges Molybdän wird mit Hilfe eines Trägergases in den Plasmastrahl eines Plasmabrenners geführt, schmilzt dort auf und die geschmolzenen Molybdänpartikel werden in dem vorhandenen Gasstrom auf die zu beschichtende Werkstückoberfläche weitertransportiert.

Aus der hohen Schmelztemperatur des Molybdäns resultiert die Notwendigkeit, daß eine bestimmte Mindestverweilzeit der Spritzpartikel in der Aufschmelzzone, d.h. im Plasmastrahl, vorhanden sein muß. In der Konsequenz dessen ist die Beförderungsgeschwindigkeit der Molybdänpulverpartikel begrenzt. Dies führt zu Einschränkungen in der Verfahrensausgestaltung und Qualitätsbeschränkungen in der aufzubringenden Schicht. Darüber hinaus kommt es beim Plasmaspritzen aufgrund mangelnden Sauerstoffs in der Aufschmelzzone zu keiner qualitätsförderlichen Aufoxidation der Spritzpartikel während des Aufschmelzens. Dies führt ebenfalls zu einer Verschlechterung der Beschichtungsqualität.

Neben dem Plasmaspritzen mit pulverförmigem Ausgangsmaterial ist es auch bekannt, Molybdänschichten mittels Flammspritzen mit draht- oder stabförmigem Ausgangsmaterial zu erzeugen. Dabei wird das Abschmelzen des Molybdäns vom Draht durch eine Brenngasflamme bewirkt und der Transport der Schmelzpartikel vom Draht zum Werkstück erfolgt ebenfalls mit einem Trägergasstrom. Aufgrund des hohen Schmelzpunkts des Molybdäns kann das Flammspritzen mit Molybdän jedoch im allgemeinen nicht, wie mit anderen Werkstoffen, in Pulverform erfolgen. Dies bedeutet aber wiederum eine wesentliche flammspritztechnische Einschränkung, die ebenfalls Auswirkungen hinsichtlich der Qualität der erzeugbaren Oberflächenschichten zur Konsequenz hat. Beispielsweise ist infolge der Spritzwerkstoffzugabe in Drahtform nur eine relativ niedrige Geschwindigkeit der Schmelzpartikel beim Auftreffen auf die Werkstückoberfläche erreichbar, da die Beschleunigung der Partikel nur zwischen dem Abschmelzvorgang und dem Auftreffen auf der Werkstückoberfläche stattfinden kann, was zu niedrigen Haftzugwerten und großer Porosität der aufgebrachten Schicht führt (zum Flammspritzen sowie zum Plasmaspritzen von Molybdänspritzwerkstoff siehe einleiten den Teil der US-PS 4,146,388 sowie der GB-PS 1,102,845).

Aus der GB-PS 1,102,845 ist zudem ein molybdänhaltiges, metallisch Pulver speziell für die Erzeugung von molybdänhaltigen Beschichtungen und für die Anwendung beim Flammspritzen bekannt, das im wesentlichen aus Molybdän und außerdem zu 0 bis 35 Gew.%, vorzugsweise zu 30%, aus Wolfram,
- zu 0 bis 10 Gew %: aus Kobalt, Eisen
und/oder Nickel und
- zu 0 bis 2 Gew %: aus einem oder mehreren
Metalloxiden besteht, die nicht von Wasserstoff reduziert werden können. Darüber hinaus muß das Pulver aus porösen Pulverpartikeln bestehen, die außerdem Anforderungen hinsichtlich der Korngröße zu genügen haben, wobei deren Auswahl durch bestimmte Siebmethoden zu erreichen ist. Dieses Pulver erfüllt somit also insgesamt drei Bedingungen, die die Anwendbarkeit beim klassischen Flammspritzen herstellen, nämlich die Einhaltung einer bestimmten Zusammensetzung und einer bestimmten Partikelgröße sowie das Vorhandensein einer Porosität bei den einzelnen Spritzpulver-Partikeln. Unter Einhaltung all dieser Bedingungen ist es dann - gemäß der GB-PS 1,102,845 - möglich, eine Molybdänschicht unter Verarbeitung von pulverförmigem Molybdän-Ausgangsmaterial und unter Anwendung der autogenen Flammspritzmethode herzustellen. Hierbei sind also ein Reihe von Randbedingungen einzuhalten, und es ist insbesondere die Herstellung des besagten Spritzpulvers mit einigem Aufwand verbunden.

Im Hinblick auf den bei der vorliegenden Erfindung zur Anwendung kommenden Werkstoff Molybdän ist ferner bekannt, daß dieser in oxidierter oder teilweise oxidierter Form herstellbar ist, wobei diese Zustandsformen im Vergleich zur Reinform einen erniedrigten Schmelzpunkt besitzen (bis unter 1000 °C) (siehe z.B. Erfindungsgegenstand der US-PS 4,146,388). Die Aufgabenstellung der vorliegenden Erfindung besteht nun darin, ein thermisches Spritzverfahren zur Erzeugung von Molybdänschichten anzugeben, das die Nachteile der bekannten Verfahren überwindet und insbesondere eine im Vergleich zu den bekannten Verfahren größere Flexibilität in den Verfahrensparametern zuläßt, die in der Konsequenz zu einer besseren Molybdänschichtqualität führt.

Diese Aufgabe wird erfindungsgemäß durch
ein Verfahrengemäß Anspruch 1 gelöst.

Dadurch daß niedrigschmelzendes, ganz oder teilweise voroxidiertes Molybdän in pulverförmiger Form als Spritzwerkstoff beim autogenen Flammspritzen oder Hochgeschwindigkeitsflammspritzen verwendet wird, erreicht man besondere Vorteile und eine erhebliche Flexibilität in der Verfahrensweise. Zunächst besteht gemäß der Erfindung jetzt wiederum grundsätzlich die Möglichkeit, auch beim autogenen Flammspritzen und Hochgeschwindigkeitsflammspritzen pulverförmigen Molybdän-Spritzwerkstoff einzusetzen. Darüber hinaus ist es möglich, dabei sogar mit relativ hohen Treibgasdrücken und/oder Brenngasdrücken zu arbeiten. Zudem ergeben sich aus der Anwendung der autogenen Flammspritzmethode die grundsätzlichen Vorteile, die bei der Anwendung einer autogenen Flamme folgen, nämlich die unterschiedliche Einstellbarkeit der Flamme und die daraus folgende Beeinflußbarkeit des Spritzvorgangs. Beispielsweise kann mit dem autogenen Spritzverfahren im Gegensatz zum Plasmaspritzen eine Aufoxidation des Spritzwerkstoffs erreicht werden, die zu größeren Härten der erzeugten Spritzschicht führt. Ebenso ist eine reduzierende Wirkung einstellbar. Diesbezüglich erweist sich vielfach auch der bereits voroxidierte Spritzwerkstoff als Vorteil. Die Pulverförmigkeit des Spritzwerkstoffs erlaubt schließlich noch verschiedene Korngrößen desselben anzuwenden.

Eine Verfahrensausgestaltung, die zu qualitativ besonders hochwertigen Ergebnissen führt, besteht darin, daß die Verfahrensdrücke derart gewählt werden, daß sich Schmelzpartikelgeschwindigkeiten größer als 250 m/sec., vorzugsweise mehr als 300 m/sec., ergeben.

Anhand der schematischen Zeichnung soll im folgenden das erfindungsgemäße Verfahren beispielhaft näher beschrieben werden.

In der Zeichnung ist ein Querschnitt durch einen Flammspritzbrennerkopf dargestellt, ohne die Brenngasversorgung und Spritzmaterialzufuhr im einzelnen zu zeigen. Der Brennerkopf besitzt eine zentral angeordnete Brennkammer 21, in die Zufuhrkanäle 22 für das Verbrennungsgasgemisch, z. B. bestehend aus Brenngas und Sauerstoff, mit etwas konischer Ausrichtung einmünden, so daß sich die eintretenden, brennenden Gasstrahlen in der Brennkammer 21 schneiden und eine Flamme 24 bilden. In diese Flamme hinein wird der Trägergasstrahl durch einen Zentralkanal 23 geführt. Der Trägergasstrahl enthält das voroxidierte Molybdän-Spritzmaterial. Das Spritzmaterial wird in der vom Brenngas und Sauerstoff erzeugten Flamme 24 geschmolzen und die gesamte Mischung aus Verbrennungsgasen, Trägergas und geschmolzenem Spritzmaterial wird durch einen sich an die Brennkammer 21 anschließenden Hauptkanal 25 weitergeleitet und verläßt den Brennerkopf schließlich in Form eines Spritzstrahls 27. Durch einen zwischen einer äußeren Umhüllung 28 des Brennerkopfes und der Hauptkanalwand sowie der Brennkammerwand entstehenden Kanal 29 wird der Brennerkopf gekühlt.

Dieser Brennerkopf wird nun erfindungsgemäß wie folgt betrieben:
Durch den Zentralkanal 23 wird pulverförmiges, vollständig voroxidiertes Molybdän in einem Stickstoffstrom in die Brennkammer 21 eingeführt. Der Druck des Stickstoffträgergases liegt hierbei in einer vorteilhaften Ausführung etwa in der Höhe von 5 bar. Andererseits wird der Brennkammer über die Zufuhrkanäle 22 Wasserstoff und Sauerstoff in etwas unterstöchiometrischer Zusammensetzung zugeführt. Dies erfolgt mit einem Druck von etwa 4,5 bar. Durch diese Verfahrensparameter wird eine hohe Spritzpartikelgeschwindigkeit, in aller Regel über 300 m/sec., erzeugt und andererseits auch ein ausreichendes Aufschmelzen des Spritzmaterials erreicht (Körngröße des Spritzmaterials etwa 50 bis 100 Mikrometer). Das voroxidierte, pulverförmige Molybdän wird beim Durchlaufen der Flamme 24 gleichzeitig teilweise reduziert und geschmolzen und trifft in dieser Form auf die zu beschichtende Werkstückoberfläche auf. Es ergibt sich eine Oberflächenschicht mit besonders hoher Härte und Haftzugfestigkeit bei geringer Porösität.

Das erfindungsgemäße Flammspritzverfahren kann auch mit anderen Brenngasen, wie Propan, Propylen, Acetylen usw., ausgeführt werden.

Zusammenfassend sei nochmals festgehalten, daß das erfindungsgemäße autogene thermische Spritzverfahren im Gegensatz zum Plasmaspritzen die Vorteile einer autogenen Flamme impliziert, wobei gleichzeitig eine hohe Flexibilität in den Verfahrensparametern erreicht ist. Insbesondere die Vorteile bei der Anwendung höherer Verfahrensdrücke beim Hochgeschwindigkeitsflammspritzen, wie vorteilhaft aufoxidierte Spritzpartikel mit hoher Geschwindigkeit, sind hervorzuheben.

## Patentansprüche

1. Verfahren zur Herstellung einer Oberflächenschicht aus Molybdän durch thermisches Spritzen, bei dem die Schicht durch autogenes Flamm- oder Hochgeschwindigkeitsflammspritzen erzeugt wird,
wobei ein voroxidierter oder teilweise voroxidierter, pulverförmiger Molybdän-Spritzwerkstoff verwendet wird und
wobei der Spritzwerkstoff durch entsprechende Einstellung der autogenen Flamme in Richtung reduzierend oder oxidierend - je nach zu erzeugender Spritzschicht - beeinflußt wird.

2. Verfahren nach Anspruch 1, dadurch gekennzeichnet, daß mit Verfahrensdrücken bezüglich Brenngas und Trägergas derart gearbeitet wird, daß sich Spritzpartikel-Geschwindigkeiten größer 250 m/sec, vorzugsweise größer 300 m/sec, ergeben.

## Claims

1. A process for the production of a surface coating of molybdenum by thermal spraying, wherein the coating is produced by autogenous flame spraying or high-speed flame spraying, wherein a pre-oxidized or partially pre-oxidized, powdery molybdenum spray material is used and wherein the spray material is influenced by appropriate adjustment of the autogenous flame in a reducing or oxidizing sense, depending upon the spray coating which is to be produced.

2. A process as claimed in Claim 1, characterised in that the process pressures employed in respect of the combustible gas and the carrier gas are such that spray particle speeds exceeding 250 m/sec and preferably exceeding 300 m/sec are obtained.

## Revendications

1. Procédé pour la fabrication d'une couche superficielle de molybdène par projection thermique ou à la flamme, dans lequel la couche est créée par projection à la flamme autogène ou par projection à la flamme à grande vitesse, dans lequel on utilise un matériau de projection en molybdène pulvérulent oxydé préalablement, totalement ou partiellement, et dans lequel le matériau de projection est modifié par le réglage correspondant de la flamme autogène réductrice ou oxydante en fonction de la couche de projection à fabriquer.

2. Procédé selon la revendication 1, caractérisé en ce qu'il est mis en oeuvre avec des pressions opératoires relatives au gaz combustible et au gaz porteur qui sont telles qu'il en résulte des vitesses de projection des particules supérieures à 250 m/seconde, de préférence supérieures à 300 m/seconde.
